# FASCICULE DE BREVET EUROPEEN

(11) **EP 2 204 070 B1**
(45) Date de publication et mention de la délivrance du brevet: **24.08.2016**
(21) Numéro de dépôt: 08841291.1
(22) Date de dépôt: 24.10.2008
(51) Int. Cl.: H05B 3/84, B41M 1/34, B41M 1/24, B41M 1/12

(54) **PROCÉDÉ D'IMPRESSION DE VITRAGES COMPORTANT UN RÉSEAU DE FILS CONDUCTEURS**
DRUCKVERFAHREN FÜR FENSTER MIT EMAILLIERTER STRUKTUR
PROCESS FOR PRINTING WINDOWS CONTAINING AN ENAMELLED PATTERN

(30) Priorité: 26.10.2007 EP 07119430
(43) Date de publication de la demande: 07.07.2010
(73) Titulaire: AGC Glass Europe, 1348 Louvain-la-Neuve (BE)
(72) Inventeur: MARQUET, Philippe, B-7110 Houdeng-goegnies (BE)
(74) Mandataire: Le Vaguerèse, Sylvain Jacques
(86) Numéro de dépôt international: PCT/EP2008/064457
(87) Numéro de publication internationale: WO 2009/053469

(56) Documents cités:
- WO-A-01/80608
- DE-A1- 10 038 768
- FR-A- 2 685 603
- JP-A- 2004 221 489
- JP-A- 2007 102 002
- JP-A- 2007 200 878
- US-A1- 2004 222 407
- US-A1- 2007 187 383

## Description

L'invention est relative aux vitrages comportant un réseau de fils conducteurs notamment destinés aux véhicules automobiles.

Les fils conducteurs des vitrages automobiles, notamment des fils chauffants, sont essentiellement de deux types. Le premier comprend l'utilisation de fils métalliques de très petit diamètre, notamment des fils de tungstène, fils qui peuvent être incorporés dans l'intercalaire thermoplastique des vitrages feuilletés. Les fils utilisés par exemple dans la formation de vitrages chauffants et notamment de pare-brise, présentent des diamètres extrêmement ténus pour ne pas altérer l'optique de ces vitrages. Le second type, qui fait l'objet d'une utilisation quasi universelle correspond aux fils appliqués sur le vitrage considéré sous forme d'un émail résistant. Le plus souvent les fils d'émail conducteur sont exposés sur la face du vitrage tournée vers l'habitacle et par suite sont peuvent être soumis à des agressions mécaniques ou chimiques. Il faut donc des fils capables de résister à ces agressions.

L'impression de fils fins est destinée par exemple à la constitution d'antennes, mais aussi et surtout à la production de réseaux chauffants sur les lunettes arrière pour désembuer ou dégivrer ces vitrages. L'impression de la composition d'émail sur le vitrage peut s'effectuer par divers moyens, mais de très loin le plus utilisé est la sérigraphie.

Dans la suite, il est fait référence à la production de vitrages comportant des réseaux chauffants émaillés, mais les dispositions de l'invention peuvent être mises en oeuvre dans toute application de motifs émaillés sur des vitrages.

Les réseaux chauffants demandés par les constructeurs automobiles doivent satisfaire à des caractéristiques fonctionnelles bien précises. Ils doivent bien entendu délivrer la puissance nécessaire pour permettre un désembuage ou un dégivrage rapide et aussi uniforme que possible de la surface concernée. Ils doivent aussi ne pas altérer de manière significative les qualités optiques des vitrages qui les comportent. En pratique cette exigence se heurte à des difficultés qui ont conduit à des compromis partiellement satisfaisants.

Une demande constante des constructeurs est de faire en sorte que les fils de ces réseaux chauffants soient aussi discrets que possible. Ces fils aussi ne doivent pas conduire à des distorsions optiques qui perturberaient la vision. Pour délivrer une puissance convenable la littérature fait état de fils dont la largeur est de l'ordre de 0,3mm comme DE 10038768A. Mais dans la pratique le plus communément les fils ont une largeur de 0,5 ou 0,6mm. A ces dimensions les fils sont très "visibles".

Les raisons qui conduisent à l'application de fils présentant ces dimensions sont diverses. Une première raison est que les fils chauffants doivent présenter une résistance permettant de délivrer une puissance convenant à la fonction désembuage ou dégivrage. Cette puissance doit être suffisante pour que ces opérations dans toutes les circonstances puissent être menées en un temps aussi court que possible. L'opération en question doit aussi couvrir la plus grande partie du vitrage et si possible la totalité de celui-ci. Pour cette dernière raison les fils chauffants sont relativement longs, d'autant que pour des raisons notamment optiques, ils sont très généralement disposés horizontalement, et donc dans la plus grande dimension du vitrage.

Par ailleurs l'alimentation électrique des véhicules automobiles pour des raisons de sécurité est à l'heure actuelle limitée à des tensions de 12V. Pour parvenir à une puissance suffisante il apparaît nécessaire de maintenir la résistance de chacun des fils individuels à des valeurs relativement faibles. Dans ce sens il apparaît nécessaire que les fils en question pour une conductivité donnée par leur composition, offrent une section suffisante.

Il a été proposé aussi de modifier la nature des fils pour accroître leur conductivité. De façon pratique les fils sont constitués essentiellement à partir de pâtes d'argent lesquelles offrent les meilleures conductivités. Les améliorations dans ce cas consistent notamment à accroître les teneurs en argent de ces pâtes. Cette façon permet effectivement un gain de conductivité, néanmoins l'amélioration est limitée en raison du fait que l'accroissement de cette teneur connaît elle-même des limites. La teneur pondérale des pâtes actuellement utilisées est déjà de l'ordre de 80 à 85% par exemple dans US 2004/0222407A, ou WO 01/80608.

Les inventeurs ont constaté que l'application des fils conducteurs émaillés avait des effets négatifs sur les qualités optiques des vitrages. Indépendamment de la gêne que peut constituer le fait qu'ils ne sont pas transparents, l'application de fils émaillés conduit en effet à des modifications superficielles du vitrage. La pâte sérigraphiée comporte en plus de l'argent une composition de fritte dont la fonction est notamment de fixer les particules conductrices à la surface de la feuille de verre. La formation de cet émail constitue une sorte d'aspérité "verrière" sur la surface, aspérité d'autant plus forte que le fil formé est lui-même de section plus importante. Par ailleurs la fusion de la fritte qui s'accole à la surface du vitrage introduit localement une discontinuité dans les contraintes superficielles imposées à ces vitrages trempés.

Ces deux types d'effets sont de nature à entraîner une altération des qualités optiques de ces vitrages. S'agissant de lunettes arrière, faute de mieux, ces distorsions sont tolérées par les constructeurs. Le souhait de disposer de vitrages exempts de tels défauts reste cependant constant.

Les inventeurs se sont efforcés de parvenir à des vitrages répondant pour l'essentiel à cette demande. Pour cela contrairement à la pratique antérieure ils n'ont pas recherché systématiquement l'obtention de fils de très faible résistance. Ils ont réalisé des fils dont la largeur est très inférieure à celle des fils effectivement utilisés à l'heure actuelle. Comme indiqué précédemment, la pratique la plus courante est d'utiliser des fils dont la largeur est de l'ordre de 0,5 à 0,7mm. Les fils les moins larges produits commercialement ne sont pas inférieurs à 0,3 ou 0,4mm.

Par opposition dans les vitrages selon l'invention les fils ont une largeur qui n'excède pas 0,3mm et de préférence reste inférieure à 0,2mm. Les inventeurs proposent de manière particulièrement avantageuse des largeurs qui sont de l'ordre de 0,1mm et même peuvent atteindre 0,05mm.

La diminution de la largeur des fils, à qualité constante de composition, a pour conséquence un accroissement de la résistance électrique. Dans la mesure où la tension appliquée est également constante, pour une même configuration du réseau, un accroissement de la résistance conduit à une diminution de la puissance délivrée. En règle générale la puissance appliquée sur un vitrage donné doit rester à peu près la même quelles que soient les caractéristiques géométriques des réseaux de fils chauffants. Pour compenser l'effet de la réduction de la largeur des fils chauffants, des pâtes à forte teneur en argent sont préconisées. La structure des particules conductrices est aussi un élément qui influe sur la conductivité. Ces facteurs peuvent cependant ne pas suffire pour maintenir la puissance lorsque la largeur des fils est réduite de façon très importante, par exemple lorsque cette largeur est ramenée à 0,1mm ou moins. Dans ce cas les inventeurs proposent d'accroître le nombre des fils utilisés sur une surface donnée, éventuellement en jouant simultanément de la nature des pâtes sérigraphiées.

De manière intéressante la limitation de la largeur des fils n'est pas nécessairement telle que la puissance délivrée doive rester constante. En ajoutant des fils supplémentaires la distribution de l'énergie sur la surface est améliorée de telle sorte qu'elle se trouve utilisée de façon plus efficace.

L'augmentation du nombre des fils, plus larges, n'était pas souhaitée précédemment, notamment en raison la gêne causée par ces fils dans la qualité optique des vitrages (surface couverte par les fils, mais aussi distorsions optiques comme indiqué plus loin). L'application de fils de grande régularité soulevait par ailleurs des difficultés certaines lorsque leur largeur était réduite de façon significative.

Dans ces conditions les inventeurs ont mis en évidence, même si le nombre de fils doit être accru pour maintenir une puissance suffisante, que la qualité optique en présence de ces fils chauffants peut être au moins aussi bonne et même sensiblement meilleure qu'avec les dispositions préconisées antérieurement. En plus, comme indiqué ci-dessus, l'accroissement du nombre de fils pour une même puissance délivrée permet une meilleure distribution de cette puissance sur la surface du vitrage. Il en résulte une plus grande homogénéité de température et une diminution du risque de surchauffe locale.

Selon l'invention pour une même disposition des fils entre les conducteurs d'alimentation dits "bus-bar", le nombre des fils chauffant peut être avantageusement augmenté pour tenir compte des variations de largeur de ces fils. A titre indicatif, le nombre de fils par unité de surface peut être jusqu'au double de celui des dispositions traditionnelles avec des fils de 0,6mm de large. On s'efforce néanmoins de limiter le nombre des fils supplémentaires en améliorant au mieux la conductivité de ces fils. Le plus souvent le nombre de fils supplémentaires n'est pas augmenté de plus de la moitié du nombre dans les dispositions traditionnelles et le plus souvent peut être d'un tiers en plus, ou moins pour les meilleures conductivités.

Pour les dimensions des fils proposées selon l'invention, notamment celles correspondant à des largeurs de l'ordre ou inférieures à 0,1mm, la présence de ces fils devient difficilement perceptible pour le conducteur. L'amélioration optique perçue est donc particulièrement avantageuse.

Les vitrages selon l'invention présentent des distorsions optiques très réduites par rapport aux vitrages antérieurs. Pour caractériser les produits selon l'invention la mesure de la distorsion est conduite en utilisant le test traditionnel dit "zebra", test qui fait l'objet de la norme DIN 52305 . Selon ce test, l'image d'un ensemble de lignes parallèles est projetée au travers du vitrage examiné, sur un écran situé au-delà du vitrage. Le vitrage est disposé selon un certain angle par rapport au faisceau lumineux. Les valeurs de distorsion indiquées ci-dessus sont données pour un angle d'incidence du faisceau lumineux, de 30° par rapport à la normale au vitrage. On observe l'image sur l'écran. Les lignes observées présentent des déformations plus ou moins accentuées dont l'ampleur dans une direction normale aux lignes est mesurée.

L'invention propose ainsi des vitrages, et en particulier des lunettes arrière chauffantes, comprenant un réseau de fils conducteurs émaillés, appliqués par sérigraphie et cuisson subséquente, les fils de ce réseau étant tels que la variation de distorsion optique introduite ne soit pas supérieure à 75% de celle existant en l'absence de ces fils, les fils étant disposés parallèlement aux lignes images sur lesquelles la distorsion est mesurée. Avantageusement cette distorsion optique n'est pas supérieure de 50% et de façon particulièrement avantageuse de 30%, à celle constatée pour la feuille de verre seule. Les meilleurs résultats permettent de ne pas accroître la distorsion optique de plus de 15% par rapport à la feuille seule.

Dans le cas de l'invention le test est effectué avant application des fils conducteurs et après cette application pour déterminer la variation de distorsion. Le rapport de ces mesures est représentatif des modifications liées à la présence des fils.

Pour obtenir les vitrages selon l'invention les conditions d'application par sérigraphie sont choisies de façon précise. Il s'agit tout d'abord de la qualité de l'écran de sérigraphie utilisé. Des dispositions de nature analogue sont envisagées pour des applications par sérigraphie sur circuits imprimés (JP 2004-221489 A) et PDP (JP 2007-200878 A). Il s'agit aussi d'adapter le mieux possible la pâte utilisée pour constituer l'émail conducteur.

Les éléments caractéristiques qui commandent les performances des écrans sont notamment la finesse des fils qui les constituent et la maille de ces écrans. Mais il est apparu aussi aux inventeurs que la précision de l'enduction de l'écran, enduction qui détermine les zones qui retiennent les compositions imprimées et celles qui laissent passer ces compositions, est également déterminante.

Par ailleurs l'écran se caractérise encore par le mode de contact avec la feuille de verre. La feuille de verre offre une surface très lisse. Pour permettre à la fois une enduction précise et éviter une adhérence excessive de l'écran, l'état de la surface en contact avec le verre doit présenter une certaine rugosité : trop importante, le dessin reste peu précis, très faible l'écran adhère de façon inadéquate.

Dans les modes traditionnels la formation de l'image sur l'écran est réalisée à partir de l'enduction au moyen d'une émulsion photosensible. L'exposition sélective de la toile enduite de l'émulsion conduit à la fixation de cette émulsion. L'émulsion est ensuite enlevée des parties non exposées par lavage.

Les opérations d'enduction et de formation de l'image sont traditionnellement réalisées par l'utilisateur. L'étude attentive des conditions d'enduction à permis de constater l'importance de cette opération sur la qualité des motifs imprimés. La difficulté est alors de bien maîtriser les paramètres de l'enduction pour garantir qualité et reproductibilité.

La préparation de manière parfaitement contrôlée permet une grande uniformité d'enduction et une meilleure régularité de surface lesquelles conduisent ultérieurement à un motif également plus régulier.

Le tissu enduit présente de façon naturelle une certaine rugosité. Cette rugosité peut être contrôlée par l'enduction elle-même, d'une certaine manière en lissant la surface enduite. Ce lissage est difficile à obtenir par des moyens individuels tels ceux mis en oeuvre lorsque l'utilisateur procède lui-même à cette enduction. Des producteurs d'écrans proposent maintenant des toiles pré-enduites dans des conditions qui améliorent très sensiblement les caractéristiques en question.

Selon l'invention pour obtenir les résultats requis pour les applications visées, la rugosité de l'écran enduit doit se situer de 2 à 10µ, de préférence de 3 à 8µ, et de façon particulièrement préférée de 4 à 7µ.

Indépendamment de la rugosité présentée par l'écran portant l'émulsion, l'épaisseur de la couche d'émulsion doit aussi être aussi régulière que possible sur l'ensemble des zones de l'écran perméables aux compositions imprimées. Sur les surfaces en question, les variations d'épaisseur ne doivent pas dépasser 2 *µ* et avantageusement ne dépasse pas 1 µ.

Dans la mesure où les tissus des écrans de sérigraphie sont d'épaisseur très régulière, les variations d'épaisseur mesurées sur le tissu enduit sont presque exclusivement dues à la quantité d'émulsion retenue par l'écran. La régularité de l'épaisseur d'émulsion retenue sur le tissu garantit un passage bien maîtrisé par toutes les mailles de l'écran.

Pour garantir une épaisseur uniforme de l'émulsion, il est aussi préférable de maintenir la quantité déposée sur les fibres de telle sorte que celle-ci suffise à l'établissement d'une surface bien plane dans la limite des rugosités indiquées précédemment. Si l'émulsion doit revêtir l'ensemble des fibres et contribuer aussi à la résistance à l'usure engendrée par la friction du racloir, il est préférable de limiter cette épaisseur pour assurer la précision des motifs constitués, une épaisseur trop importante pouvant conduire à une exposition moins nette et donc à des contours également moins bien délimités.

Dans la pratique l'épaisseur du tissu enduit n'est pas supérieure à 10% de celle du tissu avant enduction, et de préférence pas supérieure à 7%.

Toutes ces variations sont particulièrement faibles en particulier pour les grandes dimensions d'écran qui représentent les applications les plus usuelles selon l'invention. Les vitrages considérés ont en règle générale une surface d'au moins 0,3m²; et le plus souvent d'au moins 0,5m². Ils peuvent atteindre des dimensions de l'ordre de 3m², mais le plus souvent ne dépassent pas 2,5m², et les plus usuels restent d'une surface qui ne dépasse pas 2m².

La précision des motifs imprimés est bien évidemment fonction de la maille du tissu de l'écran de sérigraphie. Plus la maille est petite meilleure est la définition du dessin. Mais divers éléments limitent la décroissance de la maille. Un premier facteur est la nature de la composition imprimée, notamment des compositions destinées à former des motifs émaillés. De telles compositions comportent une dispersion de particules d'un matériau constituant une fritte, dans un médium liquide. Le choix des mailles doit tenir compte de la viscosité de la composition appliquée, plus la maille est serrée plus la composition doit être fluide. Mais la viscosité de la composition est aussi fonction de la nature de la composition et du mode d'application. Autrement dit les variations de viscosité sont nécessairement limitées.

Les compositions plus ou moins visqueuses offrent des propriétés de tension superficielle variables, qui favorisent plus ou moins le "lissage" des motifs appliqués. En d'autres termes le choix de la composition permet de résoudre plus ou moins commodément les points d'impression, en un motif continu régulier.

L'accroissement de la fluidité de la composition peut être nécessaire pour tenir compte d'une réduction des dimensions de mailles, mais une certaine viscosité doit être maintenue pour que la composition demeure précisément à l'emplacement de l'impression. Pour une composition trop fluide les mécanismes de capillarité et ceux de tension superficielle ne permettent plus un contrôle suffisamment précis du contour des motifs. On peut avoir des taches et des bavures indésirables. D'autre part, une composition très fluide est nécessairement pauvre en particules en suspension. La quantité d'émail déposée en est donc réduite d'autant.

En pratique les compositions présentent une viscosité de 5000 à 65000cPs, le plus fréquemment entre 8000 et 45000cPs, et avantageusement de 10000 à 35000cPs. Cette viscosité correspond à la composition telle qu'elle est appliquée. Cette dernière est en règle générale obtenue à partir des compositions commercialisées, par adjonction d'un solvant qui conduit à une fluidification de ces produits de base. Autrement dit les compositions commercialisées qui sont utilisées présentent en général une viscosité supérieure à celles des compositions effectivement appliquées.

Par ailleurs une diminution des dimensions des mailles nécessite l'utilisation de fils de plus en plus fins. Pour des fils très fins la rigidité du tissu de l'écran ne peut être parfaitement maintenue. De cette rigidité dépend en partie la stabilité des motifs sérigraphiés. Il est bien évidemment nécessaire que sous les efforts d'application des compositions, le tissu ne se distende pas ce qui aurait pour conséquence de déformer les motifs, ce qui est contraire au but poursuivi. Cette résistance à la déformation de l'écran doit être d'autant mieux établie que cet écran est de plus grandes dimensions. Il est donc avantageux de choisir la nature des fils de telle sorte qu'ils présentent une élasticité limitée.

Les fils de petit diamètre sont une condition nécessaire pour parvenir à un maillage serré, mais il n'est pas possible de réduire indéfiniment la section des fils. Dans les matériaux adéquats, des dimensions avantageuses pour les fils sont de 15 à 70 µm de diamètre, de manière préférées de 20 à 60 µm, et de manière particulièrement préférée de 25 à 50 µm.

Partant de fils très fins leur nombre par centimètre se trouve aussi déterminé. Selon l'invention il est avantageux d'utiliser des écran tels que en trame et en chaîne le nombre de fils soit compris entre 50 et 200 fils par centimètre, de préférence entre 80 et 160, et de façon particulièrement préférée entre 90 et 150 fils par centimètre.

A ces dimensions et nombres de fils correspondent encore des dimensions des ouvertures de la maille. Elles sont d'autant plus importantes que les fils sont de diamètre plus important, et en conséquence moins nombreux par centimètre. La résolution est d'autant meilleure que l'ouverture des mailles est plus petite. Cette résolution comme indiqué précédemment est limitée par celle du diamètre des fils. Par ailleurs la diminution des ouvertures est aussi limitée par la dimension des particules des compositions sérigraphiées.

Dans la pratique les ouvertures des mailles dans les applications selon l'invention sont avantageusement comprises entre 200 et 30 µm de largeur, et de préférence entre 100 et 40 µm.

Pour permettre une application convenable les dimensions des particules des compositions utilisées doivent rester compatibles avec les ouvertures des mailles. De préférence les particules ont des dimensions qui sont inférieures aux 2/3 de l'ouverture des mailles, et de préférence au plus égales à la moitié de ces ouvertures.

Avec ces caractéristiques il est possible d'atteindre des résolutions sensiblement améliorées par rapport à celles précédemment obtenues. Une sélection appropriée des caractéristiques tant de l'écran que de la composition appliquée permet d'atteindre une résolution de l'ordre de la dizaine de micromètres. Autrement dit, avec des moyens disponibles et convenablement utilisables dans des conditions de production de grandes séries industrielles, il est possible de produire des fils sérigraphiés bien réguliers dont la largeur est de l'ordre de 10 µm et même peut descendre à environ 5µ. Ces dimensions permettent d'appliquer ces fils sur des vitrages de diverses natures : des lunettes arrière chauffantes, des vitrages latéraux, des toits, mais aussi des vitrages qui auparavant ne pouvaient pas recevoir ces fils considérés comme inesthétiques en raison des largeurs obtenues dans les techniques antérieures, notamment des pare-brise.

L'invention est décrite dans la suite en faisant référence aux planches de dessins dans lesquelles :
- la figure 1 est une vue schématique d'un tissu tel qu'utilisé pour les applications sérigraphiques ;
- la figure 2 illustre de manière schématique la disposition des fils constituant le tissu de la figure 1 ;
- la figure 3 est analogue à la précédente, le tissu étant revêtu de l'enduction photosensible ;
- la figure 4 est une vue analogue à la précédente à une échelle plus grande ;
- la figure 5 est l'illustration de l'application selon l'invention à la production de vitrages chauffants ;
- la figure 6 montre à une échelle agrandie, un détail du vitrage de la figure5
- la figure 7 est une représentation schématique du dispositif de mesure de distorsion optique ;
- la figure 8 représente la mesure effectuée sur l'image projetée dans la détermination de la distorsion optique ;
- la figure 9 est une vue schématique en coupe d'un vitrage comportant des lignes de conducteurs émaillés.

La figure 1 montre un modèle de tissu utilisable pour l'application sérigraphie. Le tissu présenté montre des fils de chaîne 1 et de trame 2 de même dimensions, entrecroisés régulièrement. Les ouvertures de maille o sont de manière usuelle de l'ordre de grandeur du diamètre d des fils du tissu. Dans la présentation les ouvertures sont carrées.

Selon les applications les tissus présentent d'autres caractéristiques, par exemple des trames et chaînes différentes, des mailles variables selon les zones de l'écran etc.

La figure 2 présente en coupe la disposition des fils 1, 2, dans le tissu. Cette figure montre en particulier, de façon amplifiée, la configuration de la surface du tissu de l'écran. Bien évidemment la surface à l'échelle des fils n'est pas plane mais épouse les ondulations des fils. La configuration de surface tient compte des dimensions des fils, de la maille, mais aussi de la tension du tissu.

La figure 3 illustre le tissu revêtu de l'enduction photosensible 3. L'enduction régulière imprègne l'ensemble du tissu de telle sorte notamment que la face inférieure 4 au contact du substrat à imprimer soit sensiblement plane au moins à l'échelle des mailles.

La figure 4 à une échelle plus grande que celle de la figure 3 illustre de manière schématique l'état effectif de la surface enduite.

L'épaisseur T du tissu avec l'enduction photosensible est supérieure à celle du tissu seul E. Cette épaisseur supplémentaire se trouve éventuellement sur la face supérieure 5 du tissu, mais principalement sur la face inférieure 4. Les deux faces à cette échelle présentent des irrégularités qui déterminent ce qui est qualifié de rugosité.

Sur la figure 4, la rugosité est mesurée entre les points proéminents et ceux qui sont les plus profondément dans les creux de cette surface. Sur la figure ces irrégularités ou rugosités sont référencés R.

La rugosité de surface de l'écran de sérigraphie évite notamment que l'application de la composition ne donne lieu à des adhérences excessives de l'écran au substrat imprimé par des mécanismes d'effet de surface. Ces irrégularités rompent continuité de la couche enduite sans pour autant conduire à des défauts de revêtement des surfaces imprimées.

Les écrans pré-enduits peuvent être réalisés sur des tissus variés. En particulier il est possible de choisir des tissus homogènes pour lesquels le maillage est constant sur toute la surface. Il est aussi possible d'utiliser un tissu de "vario". Dans ces tissus certaines zones offrent des ouvertures de maille plus importantes. Ce type de tissu est utile par exemple dans le cas des lunettes arrière, pour former simultanément les fils et les bus-bars qui les alimentent. Les bus-bars doivent présenter une résistance très faible pour ne pas chauffer inutilement des zones du vitrage qui ne sont pas dans des zones de vision. Pour parvenir à ce résultat il est souhaitable de déposer une quantité de composition par unité de surface supérieure à celle des fils chauffants. L'utilisation d'écrans "vario" répond à cette nécessité.

A titre indicatif on procède à l'application d'un réseau de fils chauffants sur un vitrage destiné à former une lunette arrière de véhicule automobile 6 comme représenté à la figure 5. Les fils chauffants 7 sont appliqués par sérigraphie à partir d'une pâte conductrice à base d'argent commercialisée par la société Ferro. Les pâtes à base d'argent sont notamment celles commercialisées sous les références SP 1950, SP 1951. Elles comportent des proportions variables d'argent. Les teneurs respectives de ces compositions s'établissent à 88% et 60% en poids. Des pâtes encore plus riches en argent sont par exemple SP 1965 et SP 1972 produites également par la société Ferro. La teneur pondérale en argent de ces pâtes est respectivement de 90 et 92%.

Ces teneurs variables permettent pour des largeurs de fils constantes de faire varier la résistance des fils et d'ajuster la puissance délivrée au vitrage. Les pâtes conductrices en question sont appliquées en quantité telle que pour une épaisseur de 8 µm la résistivité des fils conducteurs soit au plus égale à 3,5Ω.□ après cuisson et de préférence au plus égale à 3Ω.□.

Les compositions sont ajustées en viscosité à une valeur de l'ordre de 20000 cPs.

Les tissus utilisés pré-enduits de composition photosensible, tels que ceux commercialisés par la société Sefar, sont dans l'exemple constitués de fils de polyester de 25 µm de diamètre. Le nombre de fils par centimètre est de 120 en trame et en chaîne. L'ouverture de maille se situe environ à 70 µm.

Le tissu enduit est exposé pour fixer l'enduction à l'exclusion des zones correspondant au dessin des fils chauffants 7 et des barres d'alimentation 8. Après élimination de l'enduit dans les zones non exposées l'écran est prêt à l'emploi.

La rugosité de surface de la face inférieure de l'écran est d'environ 4µm. L'épaisseur du tissu est de l'ordre de 50 µm et l'épaisseur supplémentaire due à l'enduction est de l'ordre 3 µm. La couche revêt donc les fils sur une épaisseur relativement faible. Néanmoins à l'usage cette couche bien régulière et adhérant fortement aux fils résiste de façon satisfaisante à l'usure.

L'application de la pâte est réalisée de manière traditionnelle.

Après traitement thermique les fils imprimés forment un émail conducteur.

En fonction des caractéristiques notamment de l'écran, la résolution obtenue est dans ce cas de l'ordre de 0,05mm. Antérieurement les fils les plus fins obtenus par sérigraphie présentaient une résolution nettement moins satisfaisante.

Le choix de dimensions aussi faibles requiert en contrepartie des compositions particulièrement conductrices si l'objectif est de maintenir les résistances dans des limites habituelles. Dans ce cas il est préférable de choisir des compositions à très forte teneur en argent comme celles mentionnées plus haut. Ceci est d'autant plus nécessaire que l'application de la composition suivant des fils de très petite largeur s'accompagne le plus souvent d'une diminution simultanée de l'épaisseur des fils imprimés qui se traduit aussi par un accroissement de la résistance.

Les caractéristiques de conduction des fils chauffants suivent une progression qui est beaucoup plus que proportionnelle à la teneur en particules conductrices. Autrement dit un accroissement relativement modeste de la teneur en particules conductrices s'accompagne d'un accroissement très significatif de la conductivité. A titre d'exemple un passage d'une teneur de 70 à une teneur de 85% en particules conductrices peut se traduire par une augmentation de conductivité de 50% ou plus des fils produits ayant par ailleurs les mêmes caractéristiques. Il est donc possible même avec des fils chauffants très fins de maintenir une résistance utilisable.

Inversement et pour les raisons précisées ci-après, la mise en oeuvre de fils extrêmement fins, en dépit d'un accroissement de résistance peut conduire à des propriétés intéressantes, d'autant que ces propriétés ne sont contrariées par un éventuel accroissement du nombre des fils utilisés dans le but de maintenir la même puissance dissipée par unité de surface sous une tension maintenue identique.

Partant d'un réseau de fils chauffant dont la largeur des fils est de 0,3mm, et passant à des fils de largeur de 0,1mm, on peut ainsi développer une puissance dissipée par unité de surface aussi efficace en remplaçant un réseau de 17 fils disposés régulièrement sur le vitrage de la lunette chauffante, par un réseau comportant 21 fils plus fins. L'amélioration de la distribution de la puissance sur le vitrage du fait du nombre supplémentaire de fils permet avec une puissance légèrement inférieure (10-15%) un effet identique en ce qui concerne le dégivrage, mesuré par le temps nécessaire pour parvenir à une opération standardisée par les constructeurs automobiles.

Un avantage certain dans le domaine des vitrages comportant des fils conducteurs chauffants, lorsque les dispositions selon l'invention sont mises en oeuvre, est la discrétion des fils. La dimension transversale c de ces fils chauffants 7 comme indiqué sur la figure 6, est suffisamment faible pour permettre la mise en place de ces fils même dans les zones ou les fils traditionnels sont jugés trop importants. C'est le cas notamment de pare-brise. Les applications plus traditionnelles comme celle des réseaux chauffants des lunettes arrière sont aussi avantageusement réalisée dans les conditions de l'invention.

Pour une même puissance disponible la présence des fils chauffants occulte une part de la surface du vitrage qui est d'autant moins importante que les fils sont moins larges. Pour des fils de 0,5mm la surface couverte représente 1,6% de la totalité. Pour des fils de 0,3mm la surface revêtue n'est plus que d'environ 1% de la surface totale, elle n'est que de 0,33% pour des fils dont la largeur est de 0,1mm. Selon l'invention la surface couverte par les fils ne couvre donc pas de préférence plus de 1% de la surface du vitrage comprenant le réseau des fils en question.

Le choix de fils fins pour les vitrages selon l'invention permet en plus une amélioration sensible des qualités optiques des vitrages et ceci même lorsque le nombre des fils est accru.

La mesure de la qualité optique est traditionnellement effectuée dans l'industrie automobile, et notamment par la méthode dite "zébra", méthode illustrée aux figures 7 et 8.

Le principe de la technique de mesure de distorsion consiste à projeter l'image d'un ensemble de lignes parallèles disposées sur un transparent 9. Le faisceau lumineux issu de la source 12 passe le transparent, traverse le vitrage10 et reproduit l'image sur l'écran 11. Les lignes projetées sur l'écran sont toutes équidistantes lorsque le vitrage est parfaitement exempt de défauts optiques. A l'inverse les écarts δ montrent des écarts par rapport à la distance normale lorsque les vitrages comportent des irrégularités de surface.

La présence des fils conducteurs 13 à la surface de la feuille 14, conduit systématiquement à des déformations qui sont d'autant plus importantes que les fils conducteurs sont eux-mêmes plus volumineux. Selon l'invention il a été dit plus haut que la diminution de la largeur s'accompagne le plus souvent d'une diminution simultanée de leur épaisseur.

Si les fils traditionnels de 0,6mm de largeur ont ordinairement des épaisseurs de l'ordre de 10 à 12µ, les fils les moins larges selon l'invention ont des épaisseurs bien moindres en raison de la nécessité d'utiliser des écrans de sérigraphie dont les ouvertures sont plus petites, et le cas échéant d'utiliser une composition moins visqueuse, donc moins riche en matières solides. Des épaisseurs de fils obtenus dans ces conditions s'établissent par exemple entre 4 et 9µ.

La réduction des dimensions des fils à la surface de la feuille de verre s'accompagne certainement d'une diminution des défauts optiques. Cette diminution trouve aussi son origine probablement dans le fait que la formation de l'émail correspondant à ces fils, émail qui d'une certaine façon fusionne en partie avec la feuille de verre, modifie les contraintes locales qui sont susceptibles de participer à la formation des distorsions. En réduisant pour chaque fil la quantité d'émail, on diminue aussi les modifications induites à la surface de la feuille et par suites les distorsions qui en découlent.

Dans tous les cas les écarts dans les distorsions optiques constatées par le test zébra sont d'autant plus faibles que les fils obtenus sont plus fins.

A titre indicatif dans une série d'essais on a mesuré les déviations sur l'écran pour différentes feuilles comportant des fils conducteurs de largeurs variables. Les valeurs de déviation sont celles situées dans la région centrale de l'image pour éviter les erreurs de parallaxe. Elles dépendent aussi bien évidemment des dispositions respectives par rapport à l'image d'origine, de la position de la feuille de verre et de celle de l'écran.

Dans ces essais la feuille de verre est inclinée par rapport à l'axe du faisceau, pour reproduire une configuration représentative de ce qui est constaté pour les lunettes arrière de beaucoup de véhicules. Cette inclinaison est telle que la normale à la feuille fait un angle de 30° par rapport à la direction du faisceau. Dans la configuration choisie les fils émaillés sont disposés parallèlement aux traits projetés.

Les écarts mesurés en millimètres sur l'écran pour les distances entre traits, sont reportés dans le tableau suivant. Dans le cas du vitrage nu, la position est la même que pour les vitrages avec les fils.

| référence | fils 0,1mm | fils 0,3mm |
|---|---|---|
| 1,32 | 1,59 | 4,36 |

L'écart de distance mesuré pour un vitrage comportant des fils de 0,3mm de largeur est trois fois celui du vitrage sans fils. A l'expérience la même mesure effectuée sur un vitrage comportant des fils de 0,1mm de largeur se traduit par une augmentation des distorsions qui n'est que 20% supérieure à la distorsion du vitrage sans fils.

L'amélioration des propriétés optiques dépasse sensiblement ce qui pouvait être attendu. Ce résultat permet la mise en oeuvre de fils de cette nature dans des vitrages qui jusque là ne pouvaient recevoir ces éléments sérigraphiés en raison des défauts induits dans les conditions antérieures.

La réduction des dimensions des fils ne doit pas avoir d'effet négatif sur durabilité. Les constructeurs automobiles, exigent que les produits satisfassent à différentes épreuves. Il s'agit notamment de la résistance en milieu acide (2 heures au contact d'une solution à 0,1N d'acide sulfurique à 23°C), en milieu basique (2 heures au contact d'une solution à 1N de soude à 23°C), et en atmosphère d'hydrogène sulfuré (24 heures à 50°C).

Les essais effectués sur les produits présentant les dimensions selon l'invention (0,1mm de largeur) passent tous les tests avec succès. La diminution des dimensions des fils, même avec une teneur en fritte réduite, globalement n'altère pas de façon gênante leur résistance aux conditions prescrites pour l'utilisation considérée.

Les exigences relatives aux fils chauffants des lunettes arrière sont plus difficiles à respecter que celles qui s'attachent à d'autres utilisations. C'est en particulier le cas pour les antennes, pour lesquelles la question de la résistance électrique n'intervient qu'accessoirement dans le choix de l'épaisseur des fils. La réalisation des conditions de l'invention est donc également avantageuse pour ces autres applications.

## Revendications

1. Procédé d'impression de motifs sur vitrage par sérigraphie, dans lequel l'écran de sérigraphie enduit de la composition photosensible présente une rugosité (R) de la face (4) tournée vers le substrat de 2 à 10 µm et de préférence de 3 à 8 µm, les variations d'épaisseur totale (T) de la toile enduite n'excèdent pas ±2 µm, la surépaisseur du tissu liée à la présence de l'enduction n'est pas supérieure à 10% de l'épaisseur (E) du tissu seul.

2. Procédé selon la revendication 1 dans lequel les fils (1,2) entrant dans la constitution de l'écran ont un diamètre de 15 à 70 µm, et de préférence de 20 à 60 µm, le nombre de fils est compris entre 50 et 200/cm, l'ouverture des mailles est comprise entre 200 et 30 µm, et de préférence entre 100 et 40 µm.

3. Procédé selon l'une des revendications 1 ou 2 dans lequel la composition utilisée comporte des particules dont les dimensions ne sont pas supérieures aux 2/3 de l'ouverture des mailles et de préférence pas supérieures à la moitié de la dimension de ces ouvertures.

4. Procédé selon la revendication 1 ou la revendication 2 dans lequel les motifs imprimés sur le vitrage sont sous forme de fils (7), les caractéristiques de l'écran étant choisies de telle sorte que les fils (7) présentent une épaisseur comprise de 4 à 9µ et une largeur au plus égale à 0,3mm et de préférence inférieure à 0,2mm.

5. Procédé selon la revendication 4 dans lequel les fils (7) ont une largeur au plus égale à 0,1mm.

6. Procédé selon la revendications 4 dans lequel l'impression sur vitrage est celle d'une composition selon la revendication 3, cette composition étant conductrice, la composition étant choisie de sorte que les fils imprimés (7) présentent une résistance au plus égale à 3,5Ω.□.

## Patentansprüche

1. Siebdruck-Druckverfahren für Muster auf Fenstern, wobei der mit der photosensiblen Zusammensetzung beschichtete Siebruckrahmen eine Rauheit (R) der dem Substrat zugewandten Fläche (4) von 2 bis 10 µm und bevorzugt von 3 bis 8 µm aufweist, die Schwankungen der Gesamtdicke (T) der beschichteten Leinwand ± 2 µm nicht überschreiten, die durch das Vorhandensein der Beschichtung bedingte Überdicke des Gewebes nicht mehr als 10 % der Dicke (E) des Gewebes allein beträgt.

2. Verfahren nach Anspruch 1, wobei die in den Aufbau des Rahmens eintretenden Leiter (1, 2) einen Durchmesser von 15 bis 70 µm und bevorzugt von 20 bis 60 µm aufweisen, die Anzahl Leiter zwischen 50 und 200/cm beträgt, die Maschenweite zwischen 200 und 30 µm und bevorzugt zwischen 100 und 40 µm liegt.

3. Verfahren nach einem der Ansprüche 1 oder 2, wobei die verwendete Zusammensetzung Partikel umfasst, deren Abmessungen nicht größer als 2/3 der Maschenweite, bevorzugt nicht größer als die Hälfte der Maschenweite sind.

4. Verfahren nach Anspruch 1 oder Anspruch 2, wobei die auf das Fenster gedruckten Muster die Form von Leitern (7) aufweisen, wobei die Merkmale des Rahmens derart gewählt sind, dass die Leiter (7) eine Dicke zwischen 4 und 9µ und eine Breite von höchstens gleich 0,3 mm und bevorzugt weniger als 0,2 mm aufweisen.

5. Verfahren nach Anspruch 4, wobei die Leiter (7) eine Breite von höchstens gleich 0,1 mm aufweisen.

6. Verfahren nach Anspruch 4, wobei der Druck auf das Fenster der Druck einer Zusammensetzung nach Anspruch 3 ist, wobei diese Zusammensetzung leitend ist, und wobei die Zusammensetzung derart gewählt ist, dass die gedruckten Leiter (7) einen Widerstand von höchstens gleich 3,5 Ω aufweisen.

## Claims

1. Method for printing patterns on glazing by screen printing, in which the screen printing screen coated with the photosensitive composition exhibits a roughness (R) of the face (4) turned toward the substrate of 2 to 10 µm and preferably of 3 to 8 µm, the overall thickness variations (T) of the coated cloth not exceeding ± 2 µm, the over thickness of the fabric linked to the presence of the coating is not greater than 10% of the thickness (E) of the fabric alone.

2. Method according to Claim 1, in which the threads (1,2) involved in the construction of the screen have a diameter of 15 to 70 µm, preferably of 20 to 60 µm, the number of threads is between 50 and 200/cm, the aperture of the mesh is between 200 and 30 µm, and preferably between 100 and 40 µm.

3. Method according to one of Claims 1 and 2, in which the composition used comprises particles whose dimensions are not greater than 2/3 of the opening of the meshes and preferably not greater than half the size of these openings.

4. Method according to Claim 1 or Claim 2, in which the patterns printed on the glazing are in the form of filaments (7), the characteristics of the screen being chosen such that the filaments (7) have a thickness of between 4 and 9 µ and a width no greater than 0.3 mm and preferably less than 0.2 mm.

5. Method according to Claim 4, in which the filaments (7) have a width no greater than 0.1 mm.

6. Method according to Claim 4, in which the printing on the glazing is that of a composition according to Claim 3, this composition being conductive, the composition being chosen such that the printed filaments (7) exhibit a resistance no greater than 3.5 Ω.
